# FASCICULE DE BREVET EUROPEEN

(11) **EP 0 433 118 B1**
(45) Date de publication et mention de la délivrance du brevet: **10.01.1996**
(21) Numéro de dépôt: 90403233.1
(22) Date de dépôt: 15.11.1990
(51) Int. Cl.: C23C 22/13

(54) **Procédé de conversion chimique de substrats métalliques, bain mis en oeuvre dans ce procédé et concentré pour la préparation du bain**
Verfahren zur chemischen Konversion von Metallgegenständen, verwendetes Bad dafür und Konzentrat zur Herstellung des Bades
Chemical metal substrate conversion process, bath used therefor and concentrate for preparing the bath

(30) Priorité: 16.11.1989 FR 8915042
(43) Date de publication de la demande: 19.06.1991
(73) Titulaire: COMPAGNIE FRANCAISE DE PRODUITS INDUSTRIELS, F-92233 Gennevilliers (FR)
(72) Inventeur: Schapira, Joseph, F-75015 Paris (FR); Droniou, Patrick, F-92700 Colombes (FR); Pelletier, Patrice Adrien Jules, F-13410 Lambesc (FR); Ho, Man Tik, F-75011 Paris (FR); Pernes, Didier Raimond Charles, F-60260 Montataire (FR)
(74) Mandataire: Koch, Gustave

(56) Documents cités:
- DE-C- 975 008
- FR-A- 1 243 081
- FR-A- 1 362 202
- FR-A- 1 585 660
- US-A- 3 116 178
- US-A- 3 767 476
- METAL FINISHING ABSTRACTS, vol. 26, no. 6, novembre/décembre 1984, page 390, Teddington, Middlesex, GB; & SU-A-1090 761 (F.F. AZHOGIN) 19-07-1982

## Description

L'invention a pour objet un procédé de conversion chimique de substrats métalliques, notamment à base de fer ou d'acier zingué, en vue d'accroître leur résistance à la corrosion, leur aptitude à la déformation ou simultanément les deux.

Elle vise aussi un bain de conversion chimique propre à être mis en oeuvre dans ce procédé, ainsi qu'un concentré pour la préparation du bain.

Il est connu de réaliser la conversion chimique de substrats métalliques par des traitements classiques de phosphatation cristalline qui conduisent au dépôt, à la surface du métal, d'une couche de phosphates insolubles.

Les traitements de phosphatation cristalline connus mettent généralement en oeuvre des bains acides qui contiennent au moins les constituants suivants:
- l'acide orthophosphorique H₃PO₄
- un ion phosphate primaire H₂PO₄ ⁻
- un ou plusieurs métaux choisis parmi le zinc ou le fer, le manganèse, le nickel, le cuivre, le cobalt, le calcium,
- au moins un accélérateur constitué par un agent oxydant tel que les ions chlorate, nitrate, le nitrite ou le métanitrobenzène sulfonate de sodium.

Ces traitements peuvent être effectués sur les substrats à traiter par pulvérisation ou par immersion.

Ils s'insèrent dans une séquence d'étapes opérationnelles pouvant comprendre:
- une ou plusieurs étapes de dégraissage,
- une ou plusieurs étapes de rinçage,
- éventuellement, une ou plusieurs étapes de décapage, puis de rinçage,
- éventuellement, une étape de conditionnement de surface,
- l'étape de phosphatation proprement dite,
- une ou plusieurs étapes de rinçage,
- éventuellement une étape de passivation, généralement en milieu chromique et une étape de rinçage,
- éventuellement, une étape de séchage ou d'étuvage.

Les substrats ainsi traités peuvent être utilisés tels quels ou bien recevoir une application ultérieure de lubrifiant, d'huile de protection ou de peinture.

La nature et la composition de la couche de phosphates insolubles obtenue dépendent essentiellement:
- de la nature du substrat,
- de la composition du bain de phosphatation,
- du mode d'application du produit (aspersion ou immersion),
- des étapes de prétraitement.

L'art antérieur décrit divers perfectionnements aux bains de conversion chimique visant à améliorer les performances de ceux-ci.

Ainsi, selon le brevet FR-A-1 362 202, on obtient une amélioration de la tenue à la corrosion des couches de phosphatation par ajout d'une faible quantité (jusqu' à 2%) et préférentiellement comprise entre 0,5 et 1,5%) d'agents complexants organiques; des performances de tenue au brouillard salin ASTM B-117 inférieures ou égales à 25 heures sont rapportées dans ce brevet.

Selon le brevet US-A-3 116 178, il est possible de faire comporter à un bain de phosphatation de 2 à 50 g/l d'acide polyhydroxymonocarboxylique aliphatique, tel que l'acide gluconique.

Selon le brevet FR-A-1 585 660, le poids de couche peut être accru par addition d'un polyacide organique dans un bain de phosphatation accéléré au chlorate et à peu près exempt d'ions ferreux.

Enfin, selon le brevet FR-A-2 531 457, l'association d'un agent chélatant et d'un polyphosphate soluble permet d'obtenir des couches dont la tenue à la corrosion est sensiblement améliorée, des tenues au brouillard salin pouvant atteindre 310 heures étant mentionnées en rapport avec des pièces uniquement phosphatées.

Le brevet français en question rappelle qu'un excès de polyphosphates peut empêcher la formation de la couche cristalline et propose de faire mûrir les bains revendiqués par évolution du pH avant mise en oeuvre.

Le mûrissement en question n'étant pas instantané, les opérations de régénération du bain sont obligatoirement discontinues, ce qui constitue un inconvénient, la plupart des bains industriels étant régénérés en continu.

L'invention a pour but, surtout, de remédier à cet inconvénient et de fournir un bain de conversion chimique qui, tout en procurant des performances équivalentes à celles du procédé décrit dans le brevet FR-A-2 531 457, peut être régénéré en continu.

En conséquence, le procédé de conversion chimique est caractérisé par le fait qu'il comporte la mise en oeuvre, au moment de l'étape de phosphatation proprement dite, d'un bain de conversion au zinc exempt d'ions chlorate et d'une température de 70 à 99°C, contenant de 0,5 à 25 g/l d'ion zinc, de 5 à 40 g/l d'ions phosphates, de 2 à 40 g/l d'ions nitrate ainsi que de 0,1 à 15 g/l d'ions fer et de 21 à 100 g/l d'au moins un agent chélatant organique constitué par un acide polycarboxylique choisi dans le groupe comprenant les acides oxalique, malique, glutamique, tartrique, aspartique, malonique et l'acide citrique, ou un de ses sels.

Les sels des susdits acides polycarboxyliques sont choisis parmi ceux des métaux alcalins, alcalino-terreux, d'ammonium, de fer, de zinc, de manganèse, de molybdène, de cobalt et de nickel.

L'ion zinc, présent à raison d'une proportion de 0,5 à 25 g/l, peut être introduit de toute manière appropriée, et notamment sous la forme de ses sels avec les acides nitrique, phosphorique, carbonique, gluconique, citrique, ou sous la forme de son oxyde. Il peut être associé à tous les métaux couramment utilisés dans un bain de phosphatation comme, par exemple, le manganèse, le nickel, le cobalt, le calcium, le magnésium.

Les ions fer, présents à raison d'une proportion de 0,1 à 15 g/l, peuvent être introduits soit par dissolution de fer à l'état solide, comme par exemple de la paille de fer, des pièces massives ou des rebuts de pièces en acier, soit grâce à des sels de fer avec les acides sulfurique, chlorhydrique, fluorhydrique, phosphorique ou nitrique; il peut s'agir de l'ion ferreux, de l'ion ferrique ou d'un mélange des deux.

Les ions phosphates d'une part et nitrate d'autre part sont présents chacun dans le bain en une proportion pouvant atteindre 40 g/l.

Le bain utilisé conformément à l'invention peut également contenir les acides fluorhydrique, fluosilicique ou fluoborique ou plusieurs d'entre eux pour régler l'équilibre entre le décapage du support par la solution acide et la croissance de la couche cristalline.

Le bain utilisé conformément à l'invention est préparé par dilution à partir d'un concentré caractérisé par le fait qu'il contient
- jusqu'à 500 g/l d'acide polycarbonylique, notamment d'ion citrate
- jusqu'à 200 g/l d'ions phosphate
- jusqu'à 125 g/l d'ions zinc
- jusqu'à 200 g/l d'ion nitrate.

Les revêtements produits par mise en oeuvre du procédé conforme à l'invention procurent, au sens du test selon la norme ASTM B-117, une résistance au brouillard salin comparable à celle obtenue selon le brevet FR-A-2.531.457 tout en autorisant une régénération continue.

Les substrats traités par mise en oeuvre du procédé conforme à l'invention peuvent être stockés ou utilisés sans protection ultérieure mais il est possible également de peindre ces substrats afin d'augmenter encore leur tenue à la corrosion; ils peuvent éventuellement être déformés à froid après une opération éventuelle d'application d'un lubrifiant.

Suivant un mode de réalisation avantageux du procédé conforme à l'invention, le bain mis en oeuvre contient :
- de 5 à 20 g/l d'ions phosphates
- de 21 à 60 g/l d'ion citrique
- de 2 à 40 g/l d'ion nitrate
- de 2 à 10 g/l d'ion zinc
- de 0,1 à 15 g/l de fer.

Suivant une variante, il contient de 0,02 à 3 g/l de nickel, de cobalt ou de cuivre.

Le bain de conversion chimique mis en oeuvre conformément à l'invention est appliqué par pulvérisation sur le substrat métallique à traiter ou par immersion du substrat dans le bain, l'immersion étant préférée.

Le procédé de conversion chimique conforme à l'invention comprend un ensemble d'étapes de traitement, à savoir:
- une ou plusieurs étapes de dégraissage,
- une ou plusieurs étapes de rinçage,
- éventuellement, une ou plusieurs étapes d'activation ou de décapage,
- une étape de rinçage,
- l'étape de conversion chimique proprement dite par mise en oeuvre du bain conforme à l'invention,
- une étape de rinçage,
- une étape de séchage.

De par la tenue exceptionnelle à la corrosion sèche des couches de phosphatation obtenues avec le bain mis en oeuvre conformément à l'invention, le procédé se trouve simplifié par la suppression des étapes de passivation chromique et de protection, postérieures à la conversion chimique de phosphatation et nécessaires dans les procédés de l'art antérieur.

L'invention sera bien comprise grâce aux exemples non limitatifs qui suivent et dans lesquels sont indiqués des modes de réalisation avantageux du bain mis en oeuvre conformément à l'invention.

### EXEMPLE 1 (comparatif)

On constitue un bain de conversion selon l'art antérieur contenant, outre l'eau, les ions suivants:

| | |
|---|---|
| Zn⁺⁺ : 6 g/l | |
| | PO₄ total : 16,7 g/l |
| NO₃ ⁻ : 10 g/l | |
| | Fe total : 1 g/l |
| Ni⁺⁺ : 0,2 g/l | |

On porte sa température à 95°C; l'acidité libre est amenée dans la zone de fonctionnement à 8,0 points avec de la soude concentrée (l'acidité libre est déterminée en titrant 10 ml de solution froide avec une solution de soude N/10 jusqu'à pH = 3,6).

Des plaquettes d'acier laminé à froid à 0,02% de carbone de qualité ZES couramment utilisée dans l'industrie automobile, de dimensions 150 mm x 140 mm, sont soumises à la gamme de traitement suivante:
- Etape 1:: Dégraissage alcalin en solution aqueuse à base des dégraissants commercialisés par la Société Demanderesse sous les marques RIDOLINE 1550 CF/2 (à 1,5% v/v) et RIDOSOL 550 CF (1,5% v/v).
Température: 60°C.
Temps de traitement: 3 minutes.
- Etape 2:: Rinçage froid à l'eau courante pendant 2 minutes.
- Etape 3:: Décapage nitrique
Décapant: acide nitrique à 60% en solution aqueuse (10% v/v).
Température: 20°C.
Temps de traitement: 10 secondes.
- Etape 4:: Rinçage froid à l'eau courante pendant 1 minute.
- Etape 5:: Conversion proprement dite à 95°C pendant 30 minutes.
- Etape 6:: Rinçage à l'eau froide courante pendant 10 secondes.
- Etape 7:: Séchage à l'étuve à une température d'environ 95°C pendant 10 minutes.

Les plaquettes ainsi préparées sont soumises à l'épreuve du brouillard salin à 5% (selon la norme ASTM B-117).

Après 1 heure d'exposition, on a un enrouillement de 50% très homogène.

### EXEMPLE 2 (comparatif)

On prépare un bain de conversion selon l'art antérieur en ajoutant au bain selon l'exemple 1 une quantité de 10 g/l d'acide citrique. L'acidité libre du bain est amenée à 15,0 points. On réalise le même traitement que précédemment sur les mêmes plaques d'acier laminé à froid. On obtient, au bout de 8 heures d'exposition, un enrouillement homogène de 50%.

### EXEMPLE 3

On prépare un bain de conversion pour mise en oeuvre dans le procédé conforme à l'invention en ajoutant au bain selon l'exemple 1 une quantité de 30 g/l d'acide citrique. L'acidité libre du nouveau bain est amenée à 18/19 points. On traite de la même manière que dans l'exemple 1 des plaques d'acier laminé à froid analogues et l'on obtient localement, au bout de 150 heures d'exposition, un enrouillement de 10%.

**TABLEAU I**

| Exemple No. | Teneur du bain en acide citrique (g/l) | Test au brouillard salin | |
|---|---|---|---|
| | | Début de rouille | Rouille à 50% |
| 1 | 0 | immédiat | moins de 1 h |
| 2 | 10 | 5 h | 8 h |
| 3 | 30 | voile après 100 h | quelques points de rouille après 150 h |

### EXEMPLE 4

Cet exemple a pour but de montrer la possibilité d'appliquer le procédé à des pièces industrielles variées. On réalise le traitement de pièces en acier cémenté HRC 55 (à 0,55% de carbone à coeur) et en acier doux XC 10 (à 0,1% de carbone).

On prépare les trois compositions suivantes:

### Composition A

On mélange 56,7 g d'eau, 20 g d'acide citrique et 22,3 g d'acide phosphorique à 75%. On dissout dans ce mélange 1 g de fer métallique.

### Composition B

On mélange 46,7 g d'eau, 30 g d'acide citrique et 22,3 g d'acide phosphorique à 75%. On dissout dans ce mélange 1 g de fer métallique.

### Composition C

On dissout dans un mélange contenant 74,8 g d'eau et 16,7 g d'acide nitrique à 60%, 7,5 g d'oxyde de zinc et 1 g de nitrate de nickel à 20% de nickel.

La séquence de traitement est la même que celle décrite dans l'exemple 1, à l'exception de l'étape 3, le décapage nitrique étant remplacé par un décapage phosphorique aqueux réalisé dans une solution aqueuse contenant 7,75% v/v d'acide phosphorique à 75%, pendant 2 minutes à une température de 60°C.

Les bains mis en oeuvre au moment de l'étape de conversion proprement dite sont constitués comme suit:
- . Bain 1 :: - 800 ml d'eau
- 100 ml de composition A
- 100 ml de composition C
- . Bain 2 :: - 800 ml d'eau
- 100 ml de composition B
- 100 ml de composition C.

Deux séries de pièces en acier, respectivement de qualité XC 10 et HRC 55, ayant été soumises à la séquence de traitement selon l'exemple 1 avec mise en oeuvre du bain 1 pour les pièces en acier XC 10 et du bain 2 pour les pièces en acier HRC 55, sont soumises au test du brouillard salin selon norme ASTM B-117 et on note le temps au bout duquel apparaît la rouille rouge.

Les résultats sont consignés dans le tableau II.

**TABLEAU II**

| Pièces en acier de type | Traitement selon l'exemple 1 avec | |
|---|---|---|
| | le bain 1 (20 g/l d'acide citrique) | le bain 2 (30 g/l d'acide citrique) |
| XC 10 | début de rouille après 400 h | pas de rouille après 700 h |
| HRC 55 | début de rouille après 10 h | début de rouille après 40 h |

On constate que le fait d'utiliser dans le bain de conversion une concentration supérieure à 20 g/l d'ion citrate apporte un gain significatif sur le plan de la résistance à la corrosion, même sur un acier difficile à traiter comme un acier cémenté HRC 55.

### EXEMPLE 5

On prépare un bain aqueux contenant (en poids/ volume):
- 25 g/l d'acide citrique
- 10 g/l d'ion NO₃
- 16,7 g/l d'ion PO₄
- 1 g/l d'ion Fe⁺⁺
- 6 g/l d'ion Zn⁺⁺
- 1 g/l d'ion Mn⁺⁺.

On chauffe le bain à 95°C et on amène l'acidité libre à une valeur de 20 points avec de la soude.

On traite des tôles en acier laminé à froid du type ZES selon une séquence identique à celle décrite dans l'exemple 1 (l'étape de conversion mettant en oeuvre le susdit bain), à l'exception des étapes 3 et 4 qui sont supprimées. Après traitement, les tôles sont testées à l'épreuve du brouillard salin (selon ASTM B-117) et, après une exposition de 400 h, on n'observe aucun développement de rouille.

## Revendications

1. Procédé de conversion chimique caractérisé par le fait qu'il comporte la mise en oeuvre, au moment de l'étape de phosphatation proprement dite, d'un bain de conversion au zinc exempt d'ions chlorate et d'une température de 70 à 99°C, contenant de 0,5 à 25 g/l d'ion zinc, de 5 à 40 g/l d'ions phosphates, de 2 à 40 g/l d'ions nitrate ainsi que de 0,1 à 15 g/l d'ions fer et de 21 à 100 g/l d'au moins un agent chélatant organique constitué par un acide polycarboxylique choisi dans le groupe comprenant les acides oxalique, malique, glutamique, tartrique, aspartique, malonique et l'acide citrique, ou un de ses sels.

2. Procédé selon la revendication 1, caractérisé par le fait que le bain mis en oeuvre comprend:
- de 5 à 20 g/l d'ions phosphates
- de 21 à 60 g/l d'ions citrique
- de 2 à 40 g/l d'ions nitrate
- de 2 à 10 g/l d'ions zinc
- de 0,1 à 15 g/l d'ions fer.

## Claims

1. Process for the chemical conversion characterized by the fact that it comprises the use, at the moment of the phosphatization step proper, of a zinc conversion bath free of chlorate ions and having a temperature from 70 to 99°c, the said bath containing from 0.5 to 25 g/l of zinc ion, from 5 to 40 g/l of phosphate ions, from 2 to 40 g/l of nitrate ions as well as from 0.1 to 15 g/l of iron ions and from 21 to 100 g/l of at least one organic chelating agent consisting of a polycarboxylic acid selected from the group comprising oxalic acid, malic acid, glutamic acid, tartaric acid, aspartic acid, malonic acid and citric acid, or one of its salts.

2. Process according to claim 1, characterized by the fact that the bath used comprises:
- from 5 to 20 g/l of phosphate ions
- from 21 to 60 g/l of citric ions
- from 2 to 40 g/l of nitrate ions
- from 2 to 10 g/l of zinc ions
- from 0,1 to 15 g/l of iron ions.

## Patentansprüche

1. Chemisches Umwandlungsverfahren, dadurch gekennzeichnet, daß es zum Zeitpunkt des eigentlichen Phosphatierschritts die Verwendung eines Zinkumwandlungsbades ohne Chlorationen und bei einer Temperatur von 70 bis 99°C umfaßt, enthaltend 0,5 bis 25 g/l Zinkionen, 5 bis 40 g/l Phosphationen, 2 bis 40 g/l Nitrationen sowie 0,1 bis 15 g/l Eisenionen und 21 bis 100 g/l mindestens eines organischen Komplexbildners umfassend eine Polycarbonsäure ausgewählt aus der Gruppe umfassend Oxal-, Malein-, Glutamin-, Wein-, Asparagin-, Malonsäure und Zitronensäure oder eines derer Salze.

2. Verfahren nach Anspruch 1, dadurch gekennzeichnet, daß das verwendete Bad umfaßt:
- 5 bis 20 g/l Phosphationen,
- 21 bis 60 g/l Citrationen,
- 2 bis 40 g/l Nitrationen,
- 2 bis 10 g/l Zinkionen,
- 0,1 bis 15 g/l Eisenionen.
